# NEUE EUROPÄISCHE PATENTSCHRIFT

(11) **EP 0 258 856 B2**
(45) Veröffentlichungstag und Bekanntmachung des Hinweises auf die Entscheidung über den Einspruch: **07.12.1994**
(45) Hinweis auf die Patenterteilung: 14.11.1990
(21) Anmeldenummer: 87112630.6
(22) Anmeldetag: 29.08.1987
(51) Int. Cl.: B41M 5/26

(54) **Verfahren zur Übertragung von Farbstoffen**
Dye transfer method
Méthode de transfert de colorant

(30) Priorität: 05.09.1986 DE 3630279
(43) Veröffentlichungstag der Anmeldung: 09.03.1988
(73) Patentinhaber: BASF Aktiengesellschaft, 67063 Ludwigshafen (DE)
(72) Erfinder: Albert, Bernhard, Dr., D-6701 Maxdorf (DE); Etzbach, Karl-Heinz, Dr., D-6710 Frankenthal (DE); Sens, Ruediger Dr., D-6800 Mannheim 1 (DE)

(56) Entgegenhaltungen:
- EP-A- 0 030 028
- EP-A- 0 030 695
- EP-A- 0 087 780
- EP-A- 0 151 287
- EP-A- 0 163 145
- EP-A- 0 216 483
- EP-A- 0 227 095
- EP-A- 0 229 374
- GB-A- 1 379 233
- GB-A- 1 394 365
- GB-A- 1 427 195
- GB-A- 2 159 971
- JP-A- 3 039 285
- JP-A- 5 838 754
- JP-A- 6 023 291
- PATENT ABSTRACTS OF JAPAN, Band 10, Nr. 196 (M-497)[2252], 10. Juli 1986; & JP-A-61 41 598 (MATSUSHITA ELECTRIC IND. CO., LTD) 27-02-1986
- PATENT ABSTRACTS OF JAPAN, Band 10, Nr. 196 (M-497)[2252], 10. Juli 1986; & JP-A-61 41 596 (MATSUSHITA ELECTRIC IND. CO., LTD) 27-02-1986
- PATENT ABSTRACTS OF JAPAN, Band 10, Nr. 109 (M-472)[2166], 23. April 1986; & JP-A-60 239 291 (MITSUBISHI KASEI KOGYO K.K.) 28-11-1985
- PATENT ABSTRACTS OF JAPAN, Band 10, Nr. 109 (M-472)[2166], 23. April 1986; & JP-A-60 239 290 (MITSUBISHI KASEI KOGYO K.K.) 28-11-1985
- PATENT ABSTRACTS OF JAPAN, Band 10, Nr. 92 (M-468)[2149], 9. April 1986; & JP-A-60 229 791 (MATSUSHITA DENKI SANGYO K.K.) 15-11-1985
- PATENT ABSTRACTS OF JAPAN, Band 10, Nr. 92 (M-468)[2149], 9. April 1986; & JP-A-60 229 788 (MATSUSHITA DENKI SANGYO K.K.) 15-11-1985
- PATENT ABSTRACTS OF JAPAN, Band 9, Nr. 155 (M-392)[1878], 29. Juni 1985; & JP-A-60 30 392 (MITSUBISHI KASEI KOGYO K.K.) 15-02-1985
- PATENT ABSTRACTS OF JAPAN, Band 8, Nr. 189 (M-321)[1626], 30. August 1984; & JP-A-59 78 896 (MITSUBISHI KASEI KOGYO K.K.) 07-05-1984
- PATENT ABSTRACTS OF JAPAN, Band 8, Nr. 189 (M-321)[1626], 30. August 1984; & JP-A-59 78 895 (MITSUBISHI KASEI KOGYO K.K.) 07-05-1984
- PATENT ABSTRACTS OF JAPAN, Band 10, Nr. 92 (M-468)[2149], 9. April 1986; & JP-A-60 229 786 (MATSUSHITA DENKI SANGYO K.K.) 15-11-1985
- The Chemistry of Synthetic Dyes; Vol. VIII, (1978), pp. 191-192

## Beschreibung

Beim Sublimations-Transferverfahren wird ein Transferblatt, welches einen sublimierbaren Farbstoff, gegebenenfalls zusammen mit einem Bindemittel auf einem Träger enthält, mit einem Heizkopf mit kurzen (Dauer: Bruchteile einer Sekunde) Heizimpulsen von der Rückseite erhitzt, wobei der Farbstoff sublimiert bzw. verdampft und auf ein Aufnahmemedium transferiert wird. Der wesentliche Vorteil dieses Verfahrens besteht darin, daß die Steuerung der zu übertragenden Farbstoffmenge (und damit die Farbabstufung) durch Einstellung der an den Heizkopf abzugebenden Energie leicht möglich ist.

Allgemein wird die Farbaufzeichnung unter Verwendung der drei subtraktiven Grundfarben Gelb, Magenta und Cyan (und gegebenenfalls schwarz) durchgeführt. Um eine optimale Farbaufzeichnung zu ermöglichen, müssen die Farbstoffe folgende Eigenschaften besitzen:

i) leichte Sublimier- bzw. Verdampfbarkeit; im allgemeinen ist diese Anforderung bei den Cyanfarbstoffen am schwierigsten zu erfüllen;
ii) hohe thermische und photochemische Stabilität sowie Resistenz gegen Feuchtigkeit und chemische Stoffe;
iii) für subtraktive Farbmischung die geeigneten Farbtöne aufweisen;
iv) einen hohen molekularen Absorptionskoeffizienten aufweisen
v) leicht technisch zugänglich sein.

Die meisten der bekannten, für den thermischen Transferdruck verwendeten Farbstoffe erfüllen diese Forderungen nicht in ausreichendem Maße.

Aus dem Stand der Technik sind für diesen Zweck bereits Farbstoffe bekannt:

In der JP-A 159091/1985 werden Farbstoffe der Formel in der R Alkyl, Aralkyl, Aryl oder einen 5-/6-gliedrigen carbocyclischen Ring bedeutet für diesen Zweck beschrieben.

Aus der JP-A 30392/1985 sind Farbstoffe der Formel bekannt, in der R, R¹ und R² Allyl, Alkyl, Alkoxyalkyl und X H, Methyl bedeuten.

In der JP-A 229786/1985 werden Farbstoffe der Formel in der R und R¹ Methyl, Ethyl, Propyl oder Butyl und
X H oder Methyl bedeuten,
für diese Anwendung beschrieben.

In der JP-A 239292/1985 werden für den Transfer Farbstoffe der Formel beschrieben. In der Formel stehen R¹ für 1-8 C, Alkyl, R² für H oder Methyl und D für Chinonderivate der Formel in der R und R¹ Methyl, Ethyl, Propyl oder Butyl bedeutet, werden für diese Anwendung in der JP-A 229 786/1985 beschrieben.

Weiter ist die Verwendung von Indoanilinfarbstoffen der allgemeinen Formel in der DE-A 35 24 519 für diesen Zweck beschrieben.

Der Erfindung lag die Aufgabe zugrunde Farbstoffe bereitzustellen, die unter den Bedingungen eines Thermokopfes leicht sublimier- oder verdampfbar sind, die keine thermische und photochemische Zersetzung erleiden, die sich zu Druckfarben verarbeiten lassen und die den koloristischen Anforderungen genügen. Außerdem sollten die Farbstoffe technisch leicht zugänglich sein.

Gegenstand der Erfindung ist ein Verfahren zur Übertragung von Farbstoffen von einem Träger durch Sublimation/Verdampfung mit Hilfe eines Thermokopfes auf ein mit Kunststoff beschichtetes Papier, das dadurch gekennzeichnet ist, daß man einen Träger verwendet, auf dem sich Farbstoffe der allgemeinen Formel befinden, in dei
R¹ und R² inabhängig voneinander für Wasserstoff, C₁- bis C₄-Alkyl, C₁-bis C₄-Alkoxy, C₁- bis C₄-Alkylthio oder Halogen und wobei R¹ gemeinsam mit R einen 5- oder 6-gliedrigen heterocyclischen Ring bilden kann, und
R und R' unabhängig voneinander für Wasserstoff, C₁- bis C₄-Alkyl, C₁- bis C₄-Alkoxy-C₂-alkyl, C₁- bis C₄-Fluoralkyl, Cₛ- oder C₆-Cycloalkyl oder Benzyl oder für einen 5- oder 6-gliedrigen heterocyclischen Ring stehen, worin D
R³ CN,
R⁴ C₁- bis C₄-Alkyl, Phenyl, Benzyl oder CN,
R⁵ C₁- bis C₄-Alkyl, C₁- bis C₄-Alkylthio, C₁- bis C₄-Alkoxy, Cₛ- oder C₆-Cycloalkyl, Benzyl, Cₛ- oder C₆-Cycloalkylthio, Cₛ- oder C₆-Cycloalkoxy, Benzyloxy oder Benzylthio,
_{R}⁶ CN oder -CHO,
R⁷ C₁- bis C₄-Alkoxy, C₁- bis C₄-Alkylthio oder Chlor und
R⁸ -CHO oder CN bedeuten,
wobei R¹ und R² nicht gleichzeitig Wasserstoff sein dürfen, wenn
A
und R⁵ Alkylthio sind wenn
A ist, oder wenn
A
R und R' jeweils Wasserstoff, C₁- bis C₄-Alkyl oder C₁-bis C₄-Alkoxy-C₂-alkyl sind.

Im Vergleich zu den bei den bekannten Verfahren verwendeten Farbstoffen zeichnen sich die bei dem erfindungsgemäßen Verfahren angewendeten Farbstoffe durch bessere Sublimierfähigkeit, zum Teil höhere Lichtechtheiten bzw. durch höhere Resistenz gegen chemische Stoffe aus.

Bei dem Verfahren der Erfindung werden Farbstoffe der allgemeinen Formel verwendet. In der Formel steht A
für D-N = N- oder

Für R¹ und R² sind neben Wasserstoff z.B. zu nennen: C₁- bis C₄-Alkyl wie CH₃, C₂H₅, n-Propyl, Isopropyl, n-Butyl, Isobutyl, tertiär-Butyl; Cᵢ- bis C₄-Alkoxy wie Methoxy, Ethoxy, Propyloxy, Isopropyloxy, n-Butyloxy, Isobutyloxy, tertiär-Butyloxy; Cᵢ-bis C₄-Alkylthio wie Methylthio, Ethyl- und Butylthio und Halogen wie Brom, vorzugsweise Chlor und Fluor. R¹ kann auch gemeinsam mit R einen heterocyclischen Ring bilden, so daß den folgenden Formeln entsprechen kann: und

In den Formeln (I) und (Ila) bis (Ild) stehen
R und R' unabhängig voneinander für Wasserstoff, C₁- bis C₄-Alkyl, C₁- bis C₄-Alkoxy-C₂-alkyl, C₁- bis C₄-Fluoralkyl, Cₛ- oder C₆-Cycloalkyl oder Benzyl.

Als Cᵢ- bis C₄-Alkyl sind im einzelnen z.B. zu nennen: Methyl, Ethyl, Propyl, Isopropyl, n-Butyl, Isobutyl, t-Butyl.

Für C₁- bis C₄-Alkoxy sind in den Alkoxygruppen tragenden Substituenten z.B. zu nennen: Methoxy, Ethoxy, n- und i-Propoxy und n- und i-Butoxy.

C₁- bis C₄-Alkoxy-C₂-alkyl ist z. B. Methoxyethyl, Ethoxyethyl, n- und i-Propoxyethyl oder n- und i-Butoxyethyl. kann außerdem für heterocyclische Reste wie stehen.
R³ steht für CN.
D bedeutet einen Rest der Formeln worin
R⁴ Cᵢ- bis C₄-Alkyl wie, Methyl, Ethyl, n-Propyl, Isopropyl, n-Butyl, Isobutyl, tertiär-Butyl, Phenyl, Benzyl oder CN,
R⁵ C₁- bis C₄-Alkyl wie, Methyl, Ethyl, n-Propyl, Isopropyl, n-Butyl, Isobutyl, tertiär-Butyl, C₁- bis C₄-Alkoxy wie, Methoxy, Ethoxy, Propyloxy, Isopropyloxy, n-Butyloxy, Isobutyloxy, tertiär-Butyloxy, C₁-bis C₄-Alkylthio, Benzyl, Cₛ- oder C₆-Cycloalkyl, Cₛ- oder C₆-Cycloalkylthio, Cₛ- oder C₆-Cycloalkoxy, Benzyloxy oder Benzylthio,
_{R}⁶ CN oder -CHO,
R⁷ Cᵢ- bis C₄-Alkoxy wie, Methoxy, Ethoxy, Propyloxy, Isopropyloxy, n-Butyloxy, Isobutyloxy, tertiär-Butyloxy, C₁- bis C₄-Alkylthio oder Chlor und
R⁸ -CHO oder CN bedeuten.

Dabei sind, wenn R¹ und R² gleichzeitig Wasserstoff bedeuten, solche Farbstoffe (I) ausgenommen, in denen
A und R⁵ Alkylthio sind,
A ist, oder A
R und R¹ jeweils Wasserstoff, C₁- bis C₄-Alkyl oder C₁- bis C₄-Alkoxy-C₂-alkyl sind.

Für das vorliegende Verfahren sind bevorzugt:
a) Farbstoffe der Formel (I), in der
   R und R' Wasserstoff, C₁- bis C₄-Alkyl, C₁- bis C₄-Alkoxy-C₂- bis C₄-alkyl oder C₁- bis C₄-Fluoralkyl,
   R¹ und R² Wasserstoff, Methyl, Methoxy, n-Propyloxy, Isopropyloxy, n-Butyloxy, Isobutyloxy, tertiär-Butyloxy und
   A = D-N = N- oder bedeuten und
   worin D für stehen, und wobei
   R⁴ Methyl, Ethyl, n-Propyl, Isopropyl, n-Butyl, Isobutyl, tertiär- Butyl, Cyan und
   R⁵ Methyl, Ethyl, n-Propyl, Isopropyl, n-Butyl, Isobutyl, tertiär- Butyl, Methylthio, Ethylthio, n-Propylthio, Isopropylthio, n-Butylthio, Isobutylthio, tertiär-Butylthio sind.
b) Farbstoffe der Formeln und worin
   D für
   R⁴ für Methyl, Ethyl, n-Propyl, Isopropyl, n-Butyl, Isobutyl, tertiär-Butyl oder CN,
   R⁵ für Methyl, Ethyl, n-Propyl, Isopropyl, n-Butyl, Isobutyl, tertiär-Butyl, Methylthio, Ethylthio, n-Propylthio, Isopropylthio, n-Butyl-thio, Isobutylthio oder tertiär-Butylthio und
   R für Wasserstoff, Methyl, Ethyl, n- oder i-Propyl, n- oder i-Butyl oder tert.-Butyl stehen.

Besonders bevorzugt sind Farbstoffe der Formel: in der
R⁹ Wasserstoff, C₁- bis C₄-Alkoxy wie Methoxy, Ethoxy, n-Propyloxy, Isopropyloxy, n-Butyloxy, Isobutyloxy, tertiär-Butyloxy,
R¹⁰ und R¹¹ unabhängig voneinander Wasserstoff oder Cᵢ- bis C₄-Alkyl, wie Methyl, Ethyl, n-Propyl, Isopropyl, n-Butyl, Isobutyl oder tertiär-Butyl bedeuten, sowie solche der Formeln (Illa), (lllb), (lllc) und (llld), worin D für und R für Wasserstoff, Methyl, Ethyl, n-Propyl, Isopropyl, n-Butyl, Isobutyl, tertiär-Butyl stehen.

Besonders bevorzugt sind außerdem Farbstoffe der Formel in der
R, R' unabhängig voneinander Wasserstoff, C₁- bis C₄-Alkyl wie Methyl, Ethyl, n-Propyl, Isopropyl, n-Butyl, Isobutyl und tertiär-Butyl oder Benzyl,
R¹ und R² unabhängig voneinander Wasserstoff, C₁- bis C₄-Alkyl wie Methyl, Ethyl, n-Propyl, Isopropyl, n-Butyl, Isobutyl, tertiär-Butyl, C₁- bis C₄-Alkoxy wie Methoxy, Ethoxy, n-Propyloxy, Isopropyloxy, n-Butyloxy, Isobutyloxy und tertiär-Butyloxy oder C₁- bis C₄-Thioalkyl und
R⁴ Cᵢ- bis C₄-Alkyl wie Methyl, Ethyl, n-Propyl, Isopropyl, n-Butyl, Isobutyl oder tertiär-Butyl oder Phenyl bedeuten.

Die Synthese der Farbstoffe (I) erfolgt nach bekannten oder an sich bekannten Verfahren.

Azo-Farbstoffe der allgemeinen Formel (V), in der R, R', R¹, R² und R⁴ die oben angegebene Bedeutung haben, werden nach dem in der DE-OS 32 07 290 beschriebenen Verfahren hergestellt. Die Diazokomponente (R⁴ = CN) ist aus der DE-A 34 02 024 bekannt.
Azofarbstoffe (I) mit
und R⁵ Alkylthio
wurden nach dem in der DE-C 15 44 391 beschriebenen Verfahren synthetisiert. Diazokomponenten mit R⁵ = Alkyl wurden nach der in Chem Ber 87, S. 57 (1954) beschriebenen Synthese hergestellt.

Azofarbstoffe (I) mit wurden nach dem in der DE-A 31 08 077 bzw. 35 29 831 beschriebenen Verfahren synthetisiert.

Farbstoffe des Typs wurden nach dem von Mc Kusick et al., J. Am. Chem. Soc. (1958), 80, 2806 beschriebenen Verfahren durch Umsetzen der entsprechenden Anilinderivate mit Tetracyanoethylen hergestellt.

Zur Herstellung der für das Verfahren benötigten Farbstoffträger werden die Farbstoffe in einem geeigneten Lösungsmittel, z.B. Chlorbenzol oder Isobutanol mit einem Bindemittel zu einer Druckfarbe verarbeitet. Diese enthält den Farbstoff in gelöster oder dispergierter Form. Die Druckfarbe wird mittels einer Rakel auf den inerten Träger aufgetragen und die Färbung an der Luft getrocknet. Als Bindemittel kommen z.B. Ethylcellulose, Polysulfone oder Polyethersulfone in Betracht. Inerte Träger sind z.B. Seidenpapier, Löschpapier oder Pergaminpapier sowie Kunststoffolien mit guter Wärmebeständigkeit, z.B. gegebenenfalls metallbeschichteter Polyester, Polyamid oder Polyimid. Die Dicke des Trägers beträgt vorzugsweise 3 bis 30 um. Weitere für das erfindungsgemäße Verfahren geeignete Trägermaterialien, Bindemittel sowie Lösungsmittel zur Herstellung der Druckfarben sind in der DE-A 35 24 519 beschrieben.

Als Farbstoffnehmerschicht kommen prinzipiell alle temperaturstabilen Kunststoffschichten mit Affinität zu den zu transferierenden Farbstoffen wie Polyester in Betracht.

Die Übertragung erfolgt mittels Thermokopf, welcher genügend Heizleistung abgeben muß, damit innerhalb weniger Millisekunden der Farbstoff übertragen wird.

Die Erfindung soll durch die folgenden Ausführungsbeispiele zusätzlich erläutert werden:

Um das Transferverhalten der Farbstoffe quantitativ und in einfacher Weise prüfen zu können, wird der Thermotransfer mit großflächigen Heizbacken statt eines Thermokopfes durchgeführt und bei der Herstellung der zu prüfenden Farbstoffträger auf ein Bindemittel verzichtet.
A) Allgemeine Rezepte für die Beschichtung der Träger mit Farbstoff:
   Al) 1 g Ethylenglykol
      1 g Dispergiermittel auf der Basis eines Kondensationsproduktes aus Phenol + Formaldehyd + Nahydrogensulfit
      7,5 g Wasser und
      0,5 g Farbstoff werden zusammen mit
      10 g Glaskugeln (2 mm 0)
      in Gefäße gefüllt und nach dem Verschließen auf einem Schüttelgerät (Red Devil®) geschüttelt, bis die mittlere Teilchengröße des Farbstoffs 1 um ist (Dauer: je nach Farbstoff 8 bis 12 Stdn.). Die Glaskugeln werden abgesiebt, die so erhaltene Farbstoffdispersion, die gegebenenfalls mit Wasser auf das doppelte Volumen verdünnt wird, mit einer 6 um-Rakel auf Papier abgezogen und an der Luft getrocknet.
   All) Der Farbstoff wird in Form einer zu ca. 90 % gesättigten Lösung in einem Lösungsmittel (z.B. Chlorbenzol, Tetrahydrofuran, Methylethylketon, Isobutanol oder Gemischen davon) nach dem Spin coating-Verfahren auf das Trägerpapier einmal oder mehrerer Male aufgeschleudert. Die Menge an aufgeschleudertem Farbstoff wird so eingestellt, daß beim vollständigen Transfer auf eine 80 um dicke Polyesterfolie (Nehmer) eine Extinktion von mindestens 2 erzielt wird.
B) Prüfung auf Sublimations/Verdampfungs-Verhalten Die verwendeten Farbstoffe wurden in der folgenden Weise geprüft:

Die mit dem zu prüfenden Farbstoff beschichtete Papierschicht (Geber) wird mit der Farbstoffschicht auf eine 80 um dicke Polyestenfolie (Nehmer) gelegt und angedrückt. Geber/Nehmer werden dann mit Alu-Folie umwickelt und zwischen zwei beheizten Platten 30 sec. lang erhitzt. Die in die PES- Folie überwanderte Farbstoffmenge wird photometrisch bestimmt. Trägt man den Logarithmus der bei verschiedenen Temperaturen (Bereich: 100 bis 200 °C) gemessenen Extinktion A der angefärbten Polyesterfolien gegen die zugehörige reziproke absolute Temperatur auf, so erhält man Geraden, aus deren Steigung die Aktivierungsenergie AE_{T} für das Transferexperiment berechnet wird:

Zur vollständigen Charakterisierung wird aus den Auftragungen zusätzlich die Temperatur T^{*} [ °C] entnommen, bei der die Extinktion A der angefärbten Polyesterfolie den Wert 1 erreicht.

### Beispiele 1 bis 27

Die in den Tabellen 1 bis 6 angegebenen Farbstoffe wurden nach Al) oder All) verarbeitet und die erhaltenen, mit Farbstoff beschichteten Träger nach B) auf das Sublimationsverhalten geprüft. In der Tabelle sind der Farbton auf Polyester sowie die Thermotransferparameter T^{*} und AE_{T} aufgeführt.

## Patentansprüche

1. Verfahren zur Übertragung von Farbstoffen von einem Träger durch Sublimation/Verdampfung mit Hilfe eines Thermokopfes auf ein mit Kunststoff beschichtetes Papier, dadurch gekennzeichnet, dass man einen Träger verwendet, auf dem sich Farbstoffe der allgemeinen Formel befinden, in der A für D-N = N- oder R¹ und R² unabhängig voneinander für Wasserstoff, Ci- bis C₄-Alkyl, Ci- bis C₂-Alkoxy, Ci- bis C₄-Alkylthio oder Halogen und wobei R¹ gemeinsam mit R einen 5- oder 6-gliedrigen heterocyclischen Ring bilden kann, und
R und R' unabhängig voneinander für Wasserstoff, Ci- bis C₄-Alkyl, Ci- bis C₄-Alkoxy-C₂-alkyl, C₁- bis C₄-Fluoralkyl, Cs- oder C6-Cycloalkyl oder Benzyl oder für einen 5- oder 6-gliedrigen heterocyclischen Ring stehen, worin
D R³ CN,
R⁴ C₁- bis C₄-Alkyl, Phenyl, Benzyl oder CN,
R⁵ C₁- bis C₄-Alkyl, C₁- bis C₄-Alkylthio, C₁- bis C₄-Alkoxy, Cₛ- oder C₆-Cycloalkyl, Benzyl, Cs-oder C₆-Cycloalkylthio, Cs- oder C₆-Cycloalkoxy, Benzyloxy oder Benzylthio,
_{R}⁶ CN oder -CHO
R⁷ C₁- bis C₄-Alkoxy, C₁- bis C₄-Alkylthio oder Chlor und
R⁸ -CHO oder CN bedeuten,
wobei R¹ und R² nicht gleichzeitig Wasserstoff sein dürfen, wenn
A und R⁵ Alkylthio sind, wenn
A ist oder wenn
A R und R' jeweils Wasserstoff, C₁- bis C₄-Alkyl oder C₁- bis C₄-Alkoxy-C₂-alkyl sind.

2. Verfahren gemäss Anspruch 1, dadurch gekennzeichnet, dass
R und R' unabhängig voneinander für Wasserstoff. Ci- bis C₄-Alkyl, Ci- bis C₄-Alkoxy-C₂-alkyl oder C₁- bis C₄-Fluoralkyl,
R¹ und R² unabhängig voneinander für Wasserstoff, C₁- bis C₄-Alkyl oder C₁- bis C₄-Alkoxy und A für D-N = N- oder stehen.

3. Verfahren gemäss Anspruch 1 oder 2, dadurch gekennzeichnet, dass
A für D-N = N- steht, worin
D
R⁴ C₁- bis C₄-Alkyl, Phenyl, Benzyl oder CN und
R⁵ C₁- bis C₄-Alkyl, C₁- bis C₄-Alkylthio, Benzyl, Cₛ- oder C6-Cycloalkyl, Benzylthio oder Cₛ- oder C₆-Cycloalkylthio bedeuten.

4. Verfahren gemäss Anspruch 1, dadurch gekennzeichnet, dass man Farbstoffe der allgemeinen Formeln oder verwendet, in der D für R für Wasserstoff C₁- bis C₄-Alkyl, C₁- bis C₄-Alkoxy-C₂-Alkyl, C₁- bis C₄-Fluoralkyl, Cs- oder C₆-Cycloalkyl oder Benzyl,
R⁴ für C₁- bis C₄-Alkyl, Phenyl, Benzyl oder CN und
R⁵ für C₁- bis C₄-Alkyl, C₁- bis C₄-Alkylthio, Benzyl, Cₛ- oder C₆-Cycloalkyl, Benzylthio oder Cₛ-oder C₆-Cycloalkylthio stehen.

5. Verfahren gemäss Anspruch 2, dadurch gekennzeichnet, dass man Farbstoffe der allgemeinen Formel verwendet, in der
R⁹ Wasserstoff oder C₁- bis C₄-Alkoxy,
R¹⁰ und R¹¹, unabhängig voneinander, Wasserstoff oder Ci- bis C₄-Alkyl bedeuten.

6. Verfahren gemäss Anspruch 4, dadurch gekennzeichnet, dass man Farbstoffe verwendet, in denen D für

7. Verfahren gemäss Anspruch 2, dadurch gekennzeichnet, dass man Farbstoffe der allgemeinen Formel verwendet, worin R, R', R1, R2 und R4 die Anspruch 1 angegebene Bedeutung haben.

8. Verfahren gemäss Anspruch 7, dadurch gekennzeichnet, dass
R und R' unabhängig voneineander für Wasserstoff, Ci- bis C₄-Alkyl, Ci- bis C₄-Alkoxy-C₂-alkyl oder C₁- bis C₄-Fluoralkyl,
R¹ und R² unabhängig voneinander für Wasserstoff, Ci- bis C₄-Alkyl, Ci- bis C₄-Alkoxy oder Cibis C₄-Alkylthio und
R⁴ für C₁- bis C₄- Alkyl, Phenyl, Benzyl oder Cyan stehen.

9. Verfahren gemäss Anspruch 7, dadurch gekennzeichnet, dass
R und R' unabhängig voneinander für Wasserstoff, C₁- bis C₄-Alkyl oder Benzyl,
R¹ und R² unabhängig voneinander für Wasserstoff, Ci- bis C₄-Alkyl, Ci- bis C₄-Alkoxy oder Cibis C₄-Thioalkyl und
R⁴ für C₁- bis C₄-Alkyl oder Phenyl stehen.

## Claims

1. A process for transferring a dye from a carrier by sublimation/vaporization with the aid of a thermal printing head to a plastic-coated paper, wherein a carrier is used on which dyes of the formula where A is D-N = N- or R¹ and R² independently of one another are each hydrogen, C₁-C₄-alkyl, C₁-C₄-alkoxy, C₁-C₄-alkylthio or halogen and R¹ together with R may form a 5-membered or 6-membered heterocyclic ring, and R and R' independently of one another are each hydrogen, C₁-C₄-alkyl, C₁-C₄-alkoxy-C₂-alkyl, C₁-C₄- fluoroalkyl, C₅- or C₆-cycloalkyl or benzyl, is a 5-membered or 6-membered heterocyclic ring, D is
D
R³ is CN, R⁴ is C₁-C₄-alkyl, phenyl, benzyl or CN, R⁵ is C₁-C₄-alkyl, C₁-C₄-alkylthio, C₁-C₄-alkoxy, Cs-or C₆-cycloalkyl, benzyl, Cs- or C₆-cycloalkylthio, Cₛ- or C₆-cycloalkoxy, benzyloxy or benzylthio, R⁶ is CN or -CHO, R⁷ is C₁-C₄-alkoxy, C₁-C₄-alkylthio or chlorine and R⁸ is -CHO or CN, and R¹ and R² must not simultaneously be hydrogen when A is and R⁵ is alkylthio when
A is or when
A is
R and R' are each hydrogen, C₁-C₄-alkyl or C₁-C₄-alkoxy-C₂-alkyl, are present.

2. A process as claimed in claim 1, wherein R and R' independently of one another are each hydrogen, C₁-C₄-alkyl, C1-C4-alkoxy-C2-alkyl or C₁-C₄-fluoroalkyl, R¹ and R² independently of one another are each hydrogen, C₁-C₄-alkyl or C₁-C₄-alkoxy and A is D-N = N- or

3. A process as claimed in claim 1 or 2, wherein A is D-N = N-, where D is D R⁴ is C₁-C₄-alkyl, phenyl, benzyl or CN and R⁵ is C₁-C₄-alkyl, C₁-C₄-alkylthio, benzyl, Cₛ- or C₆- cycloalkyl, benzylthio or C₅- or C₆-cycloalkylthio.

4. A process as claimed in claim 1, wherein a dye of the formula or is used where D is R is hydrogen, C₁-C₄-alkyl, C₁-C₄-alkoxy-C₂-alkyl, C₁-C₄-fluoroalkyl, Cₛ- or C₆-cycloalkyl or benzyl, R⁴ is C₁-C₄-alkyl, phenyl, benzyl or CN and R⁵ is C₁-C₄-alkyl, C₁-C₄-alkylthio, benzyl, Cₛ- or C6-cycloalkyl, benzylthio or C₅- or C₆-cycloalkylthio.

5. A process as claimed in claim 2, wherein a dye of the formula is used, where R⁹ is hydrogen or C₁-C₄-alkoxy and R¹⁰ and R¹¹ independently of one another are each hydrogen or C₁-C₄-alkyl.

6. A process as claimed in claim 4, wherein a dye is used in which D is

7. A process as claimed in claim 2, wherein a dye of the formula is used, where R, R', R¹, R² and R⁴ have the meanings stated in claim 1.

8. A process as claimed in claim 7, wherein R and R' independently of one another are each hydrogen, C₁-C₄-alkyl, C1-C4-alkoxy-C2-alkyl or C₁-C₄-fluoroalkyl, R¹ and R² independently of one another are each hydrogen, C₁-C₄-alkyl, C₁-C₄-alkoxy or C₁-C₄-alkylthio and R⁴ is C₁-C₄-alkyl, phenyl, benzyl or cyano.

9. A process as claimed in claim 7, wherein R and R' independently of one another are each hydrogen, C₁-C₄-alkyl, or benzyl, R¹ and R² independently of one another are each hydrogen, C₁-C₄-alkyl, C₁-C₄- alkoxy or C₁-C₄-thioalkyl and R⁴ is C₁-C₄-alkyl or phenyl.

## Revendications

1. Procédé de transfert de colorants à partir d'un support, par sublimation/vaporisation au moyen d'une tête thermique, sur un papier revêtu de matière plastique, caractérisé en ce qu'on utilise un support sur lequel se trouvent des colorants de formule générale dans laquelle
A est mis pour D-N = N- ou
R¹ et R² sont mis chacun, indépendamment l'un de l'autre, pour un atome d'hydrogène, un radical alkyle en C₁-C₄, alcoxy en C₁-C₂, alkylthio en C₁-C₄ ou un atome d'halogène, R¹ pouvant former, avec R, un noyau hétérocyclique à 5 ou 6 termes, et
R et R' sont mis, indépendamment l'un de l'autre, pour un atome d'hydrogène, un radical alkyle en C₁-C₄, (alcoxy en C₁-C₄)-(alkyle en C₂), fluoroalkyle en C₁-C₄, cycloalkyle en C₅-C₆ ou benzyle, ou est mis pour un noyau hétérocyclique à 5 ou 6 termes,
D représentant un groupement
R³ représentant CN,
R⁴ représentant un radical alkyle en C₁-C₄, phényle, benzyle ou CN,
R⁵ représentant un radical alkyle en C₁-C₄, alkylthio en C₁-C₄, alcoxy en C₁-C₄, cycloalkyle en C₅ ou C₆, benzyle, cycloalkylthio en C₅ ou C₆, cycloalcoxy en C₅ ou C₆, benzyloxy ou benzylthio,
R⁶ représentant CN ou -CHO,
R⁷ représentant un radical alcoxy en C₁-C₄, alkylthio en C₁-C₄ ou un atome de chlore et
R⁸ représentant -CHO ou CN,
R¹ et R² ne pouvant pas être simultanément des atomes d'hydrogène lorsque
A est un groupement
et R⁵ un reste alkylthio, lorsque
A est un groupement ou lorsque
A est un groupement
R et R' sont chacun un atome d'hydrogène, un radical alkyle en C₁-C₄ ou (alcoxy en C₁ -C₄)-(alkyle en C₂).

2. Procédé selon la revendication 1, caractérisé en ce que
R et R' sont mis chacun, indépendamment l'un de l'autre, pour un atome d'hydrogène ou pour un radical alkyle en C₁-C₄, (alcoxy en C₁-C₄)-(alkyle en C₂) ou fluoroalkyle en C₁-C₄,
R¹ et R² sont mis chacun, indépendamment l'un de l'autre, pour un atome d'hydrogène ou pour un radical alkyle en C₁-C₄ ou alcoxy en C₁-C₄, et
A est mis pour D-N = N- ou pour

3. Procédé selon la revendication 1 ou 2, caractérisé en ce que
A est mis pour D-N = N-, où D représente
R⁴ représentant un radical alkyle en C₁-C₄, phényle, benzyle ou CN et
R⁵ représentant un radical alkyle en C₁-C₄, alkylthio en C₁-C₄, benzyle, cycloalkyle en C₅ ou C₆, benzylthio ou cycloalkylthio en C₅ ou C₆.

4. Procédé selon la revendication 1, caractérisé en ce que l'on utilise des colorants de formules générales ou dans lesquelles
D est mis pour
R est mis pour un atome d'hydrogène ou pour un radical alkyle en C₁-C₄, (alcoxy en C₁-C₄)-(alkyle en C₂), fluoroalkyle en C₁-C₄, cycloalkyle en C₅ au C₆ ou benzyle,
R⁴ est mis pour un radical alkyle en C₁-C₄, phényle, benzyle ou CN et
R⁵ est mis pour un radical alkyle en C₁-C₄, alkylthio en C₁-C₄, benzyle, cycloalkyle en C₅ ou C₆, benzylthio ou cycloalkylthio en C₅ ou C₆.

5. Procédé selon la revendication 2, caractérisé en ce que l'on utilise des colorants de formule générale dans lesquelles
R⁹ représente un atome d'hydrogène ou un radical alcoxy en C₁ -C₄ et
R¹⁰ et R¹¹ représentent chacun, indépendamment l'un de l'autre, un atome d'hydrogène ou un radical alkyle en C₁ -C₄.

6. Procédé selon la revendication 4, caractérisé en ce que l'on utilise des colorants dans lesquels
D est mis pour

7. Procédé selon la revendication 2, caractérisé en ce que l'on utilise des colorants de formule générale dans laquelle R, R', R¹, R² et R⁴ ont les significations indiquées dans la revendication 1.

8. Procédé selon la revendication 7, caractérisé en ce que
R et R' sont mis chacun, indépendamment l'un de l'autre, pour un atome d'hydrogène ou pour un radical alkyle en C₁-C₄, (alcoxy en C₁-C₄)-(alkyle en C₂) ou fluoroalkyle en C₁-C₄,
R¹ et R² sont mis chacun, indépendamment l'un de l'autre, pour un atome d'hydrogène ou pour un radical alkyle en C₁-C₄, alcoxy en C₁-C₄ ou alkylthio en C₁-C₄, et
R⁴ est mis pour un radical alkyle en C₁-C₄, phényle, benzyle ou cyano.

9. Procédé selon la revendication 7, caractérisé en ce que
R et R' sont mis chacun, indépendamment l'un de l'autre, pour un atome d'hydrogène ou pour un radical alkyle en Ci -C₄ ou benzyle,
R¹ et R² sont mis chacun, indépendamment l'un de l'autre, pour un atome d'hydrogène ou pour un radical alkyle en C₁-C₄, alcoxy en C₁-C₄ ou thioalkyle en C₁-C₄, et
R⁴ est mis pour un radical alkyle en Ci -C₄ ou phényle.
